# EUROPÄISCHE PATENTSCHRIFT

(11) **EP 1 448 330 B1**
(45) Veröffentlichungstag und Bekanntmachung des Hinweises auf die Patenterteilung: **28.06.2006**
(21) Anmeldenummer: 02791589.1
(22) Anmeldetag: 28.11.2002
(51) Int. Cl.: B22D 11/06

(54) **VERFAHREN ZUM STRANGGIESSEN**
METHOD FOR CONTINUOUS CASTING
PROCEDE DE COULEE CONTINUE

(30) Priorität: 30.11.2001 AT 18772001
(43) Veröffentlichungstag der Anmeldung: 25.08.2004
(73) Patentinhaber: Voest-Alpine Industrieanlagenbau GmbH & Co, 4031 Linz (AT)
(72) Erfinder: ETZELSDORFER, Kurt, A-4060 Leonding (AT); HOHENBICHLER, Gerald, A-4484 Kronstorf (AT); CHIMANI, Christian, A-4540 Pfarrkirchen (AT); HUBMER, Gerhard, F., A-4614 Marchtrenk (AT); AUZINGER, Dietmar, A-4203 Altenberg (AT)
(74) Vertreter: Kopecky, Helmut
(86) Internationale Anmeldenummer: PCT/AT2002/000333
(87) Internationale Veröffentlichungsnummer: WO 2003/045607

(56) Entgegenhaltungen:
- EP-A- 0 411 962
- EP-B- 0 813 700
- WO-A-95/15233
- AT-B- 408 198
- US-A- 5 031 688
- PATENT ABSTRACTS OF JAPAN vol. 009, no. 152 (M-391), 27. Juni 1985 (1985-06-27) & JP 60 027458 A (ISHIKAWAJIMA HARIMA JUKOGYO KK), 12. Februar 1985 (1985-02-12)

## Beschreibung

Die Erfindung betrifft ein Verfahren zum Strang gießen eines dünnen Metallbandes im Zweiwalzenverfahren, insbesondere eines Stahlbandes, vorzugsweise mit einer Dicke geringer als 10 mm, wobei Metallschmelze in einen von zwei Gießwalzen in der Dicke des zu gießenden Metallbandes gebildeten Gießspalt unter Bildung eines Schmelzbades gegossen wird.

Verfahren dieser Art sind in der WO 95/15233 und der EP-B1 0 813 700 sowie in der AT-B 408.198 beschrieben. Die ersten beiden Dokumente betreffen auf Prozeßmodellen beruhende Regelungsverfahren für das Zweiwalzengießverfahren, die jedoch den Nachteil aufweisen, daß erst bei Abweichen der Regelgrößen von geforderten Ist-Werten korrigierend eingegriffen werden kann, sodaß zunächst mehr oder weniger große Abweichungen vom gewünschten Zustand des Metallbandes, z.B. hinsichtlich Dicke, Gefüge etc., in Kauf genommen werden müssen, auch wenn nachfolgend eine Korrektur des Prozeßmodells vorgenommen wird, wie das in er EP-B 1 0 813 700 beschrieben ist.

Aus der JP-A-60 027 458 ist es bekannt, die Geometrie des Bandes durch Messungen der Dicke an der Mitte sowie an den Rändern im Betrieb zu kontrollieren Um die Geometrie zu beeinflussen, wird die Balligkeit der Walzen geändert.

Die EP-A-0 813 700 A betrifft die Verwendung eines Rechenmodells zur Kontrolle und Einstellung einer Bandgießanlage. Das hier gelehrte Rechenmodell zeigt Lernfähigkeit auf, durch Integration gewonnenes Wissen in den laufenden Prozess. Erstarrungs- und Seigerwagsverhalten werden hier nicht direkt angesprochen. Im Unterschied zur Erfindung, gemäß der online-Daten entnommen und verarbeitet werden, werden gemäß der EP-A- 0 813 700 A größtenteils off-line Berechnungen durchgeführt.

Die Erfindung bezweckt die Vermeidung dieser Nachteile und Schwierigkeiten und stellt sich die Aufgabe, ein Stranggießverfahren der eingangs beschriebenen Art zu schaffen, das es ermöglicht, für das Metallband die Einhaltung vorgegebener Qualitätsmerkmale wie insbesondere die Ausbildung eines gewünschten Gefüges des Metalls bzw. die Sicherstellung einer bestimmten Geometrie zu ermöglichen, u.zw. für Metalle unterschiedlicher chemischer Zusammensetzung, d.h. für eine Vielzahl zu gießenden Stahlqualitäten bzw. Stahlgüten.

Insbesondere stellt sich die Erfindung die Aufgabe, Abweichungen der Qualität des Metallbandes von vornherein zu vermeiden, u.zw. durch Herstellen der Möglichkeit des Eingreifens in Erzeugungsstufen, bei denen ein die Qualität bestimmender zu erzielender IstWert des Metallbandes noch nicht ohne weiteres erkennbar ist bzw. nicht auf direktem Wege festgestellt werden kann.

Diese Aufgabe wird erfindungsgemäß dadurch gelöst, daß zur Ausbildung eines bestimmten Gefüges im gegossenen Metallband das Stranggießen unter on-line-Berechnung unter Zugnmdelegung eines die Ausbildung des bestimmten Gefüges des Metalles beschreibenden Rechenmodells durchgeführt wird, wobei die Gefügeausbildung beinflussende Variablen des Stranggießverfahrens on-line-dynamisch, d.h. während des laufenden Gießens, eingestellt werden.

Vorzugsweise wird die Strukturierung der Oberfläche der Gießwalzen erfaßt, vorzugsweise on-line erfaßt, und in das Rechenmodell unter Berücksichtigung der daraus resultierenden Erstarrungs- und Seigerungsbedingungen, insbesondere bei der Primärerstarrung, integriert.

Beim Bandgießprozeß bildet die Struktur der Gießwalzenoberflächen einen wichtigen Faktor bei der Erstarrung bzw. Gefugeausbildung. Diese Struktur wird vom flüssigen Metall nur bis zu einem gewissen Grad nachgebildet, d.h. es kommt entsprechend der Struktur der Oberfläche der Gießwalzen in bestimmten Oberflächenbereichen zu einer stärkeren und in anderen Oberflächenbereichen zu einer verzögerten Erstarrung. Erfindungsgemäß wird vorzugsweise die Strukturierung der Oberfläche der Gießwalzen erfaßt, vorzugsweise on-line erfaßt, und in das Rechenmodell unter Berücksichtigung der daraus resultierenden Erstarrungs- und Seigerungsbedingungen, insbesondere bei der Primärerstarrung, integriert.

Für die Erstarrung des Metalles an den Oberflächen der Gießwalzen ist es wesentlich, diese Oberflächen zu konditionieren, wie durch Reinigen, Besprühen, Beschichten, insbesondere durch Bespülen mit Gas bzw. mit Gasgemischen. Dieses Gas bzw. diese Gasgemische bestimmen den Wärmeübergang von der Schmelze bzw. bereits erstarrtem Metall zu den Gießwalzen hin, und es werden daher gemäß einer bevorzugten Ausführungsform die chemische Zusammensetzung des Gases bzw. des Gasgemisches sowie die Menge und gegebenenfalls die Verteilung über die Länge der Gießwalzen erfaßt, vorzugsweise on-line erfaßt, und in das Rechenmodell unter Berücksichtigung der daraus resultierenden Erstarrungs- und Seigerungsbedingungen, insbesondere bei der Primärerstarrung, integiert.

Hierbei werden gemäß einer bevorzugten Ausführungsform mit dem Rechenmodell thermodynamische Zustandsänderungen des gesamten Metallbandes, wie Änderungen der Temperatur, durch Lösen einer Wärmeleitungsgleichung und Lösen einer die Phasen-Umwandlungskinetik beschreibenden Gleichung bzw. Gleichungssystemen ständig mitgerechnet und wird die Temperatureinstellung des Metallbandes sowie gegebenenfalls der Gießwalzen in Abhängigkeit des errechneten Wertes mindestens einer der thermodynamischen Zustandsgrößen eingestellt, wobei für die Simulation die Dicke des Metallbandes, die chemische Analyse des Metalles sowie die Gießgeschwindigkeit berücksichtigt werden, deren Werte vorzugsweise während des Gießens wiederholt gemessen werden, insbesondere die Dicke betreffend ständig gemessen werden.

Durch die erfindungsgemäße Koppelung der Berechnung der Temperatur des Stranges mit dem Rechenmodell, das die Ausbildung eines bestimmten zeit- und temperaturabhängigen Gefüges des Metalls beinhaltet, ist es möglich, die Variablen des Stranggießverfahrens, die das Stranggießen beeinflussen, der chemischen Analyse des Metalles sowie der örtlichen Temperaturgeschichte des Stranges anzupassen. Hierdurch kann gezielt eine gewünschte Gefugestruktur im weitesten Sinn (Korngröße, Phasenausbildung, Ausscheidungen) im Metallband sichergestellt werden.

Es hat sich gezeigt, daß erfindungsgemäß eine Wärmeleitgleichung in stark vereinfachter Form angewendet werden kann und trotzdem eine hinreichend hohe Genauigkeit bei der Lösung der erfindungsgemäßen Aufgabe sichergestellt ist. Als vereinfachte. Wärmeleitgleichung genügt der erste Hauptsatz der Thermodynamik. Große Bedeutung kommt der Festlegung der Randbedingungen zu.

Vorzugsweise ist in das Rechenmodell ein kontinuierliches Phasen-Umwandlungsmodell des Metalles integriert, insbesondere nach Avrami.

Die Avrami-Gleichung beschreibt in ihrer allgemeinen Form alle diffusionsgesteuerten Umwandlungsvorgänge für die jeweilige Temperatur unter isothermen Bedingungen. Durch Berücksichtigung dieser Gleichung im Rechenmodell können ganz gezielt beim Stahl-Stranggießen Ferrit-, Perlit- und Bainit-Anteile eingestellt werden, u.zw. auch unter Berücksichtigung einer Haltezeit bei bestimmter Temperatur.

Vorzugsweise ist das Verfahren dadurch gekennzeichnet, daß mit dem Rechenmodell thermodynamisch Zustandsänderungen des gesamten Metallbandes, wie Änderungen der Temperatur, durch Lösen einer Wärmeleitungsgleichung und Lösen einer die Ausscheidungskinetik während und/oder nach der Erstarrung, insbesondere nichtmetallischer und intermetallischer Ausscheidungen, beschreibenden Gleichung bzw. Gleichungssystemen ständig mitgerechnet werden und die Temperatureinstellung des Metallbandes sowie gegebenenfalls der Gießwalzen in Abhängigkeit des errechneten Wertes mindestens einer der thermodynamischen Zustandsgrößen eingestellt wird, wobei für die Simulation die Dicke des Metallbandes, die chemische Analyse des Metalles sowie die Gießgeschwindigkeit berücksichtigt werden, deren Werte vorzugsweise während des Gießens wiederholt gemessen werden, insbesondere die Dicke betreffend ständig gemessen werden.

Hierbei ist vorteilhaft, daß die Ausscheidungskinetik aufgrund freier Phasenenergie und Keimbildung und Verwendung thermodynamischer Grundgrößen, insbesondere der Gibb'schen Energie, und das Keimwachstum nach Zener in das Rechenmodell integriert.

Zweckmäßig werden Gefügemengenverhältnisse gemäß Mehrstoffsystem-Diagrammen, wie z.B. gemäß Fe-C-Diagramm, in das Rechenmodell integriert.

Vorteilhaft sind in das Rechenmodell Kornwachstumseigenschaften und/oder Kornbildungseigenschaften, gegebenenfalls unter Berücksichtigung von Rekristallisation des Metalles, integriert. Hierbei kann eine dynamische und/oder verzögerte und/oder eine Postrekristallisation, d.h. eine Rekristallisation, die später in einem Ofen stattfindet, im Rechenmodell berücksichtigt werden.

Vorzugsweise ist als Variable des Stranggießens, die ebenfalls eine Gefügeausbildung beeinflußt, eine während des Ausförderns des Metallbandes stattfindende ein- oder mehrstufige Warm- und/oder Kaltwalzung in das Rechenmodell integriert, wodurch auch während des Stranggießens stattfindende thermomechanische Walzungen, beispielsweise hochtemperatur-thermomechanische Walzungen, bei einer Strangtemperatur größer A_{C3} berücksichtigt werden können. Als Walzungen werden erfindungsgemäß Dickenreduktionen auch nach Haspeln des Bandes und auch in Niedrig-Temperaturbereichen (z.B. bei 200 - 300°C), die auch on-line durchgeführt werden können, d.h. ohne vorherige Haspelung angesehen.

Weiters wird vorzugsweise mit dem Rechenmodell auch der mechanische Zustand, wie das Verformungsverhalten, durch Lösen weiterer Modellgleichungen, insbesondere durch Lösen der kontinuumsmechnischen Grundgleichungen für das visco-elasto-plastische Werkstoffverhalten, ständig mitgerechnet.

Eine bevorzugte Ausführungsform ist dadurch gekennzeichnet, daß ein mengenmäßig definiertes Gefüge durch Aufbringen einer on-line errechneten Strangverformung, welche eine Rekristallisation des Gefüges bewirkt, eingestellt wird.

Weiters wird zweckmäßig eine thermische Beeinflussung der Metallschmelze und bereits erstarrten Metalles durch die Gießwalzen unter on-line Erfassung der Gießwalzenkühlung in das Rechenmodell integriert.

Es ist zusätzlich von Vorteil, wenn eine thermische Beeinflussung des Metallbandes, wie Kühlen und/oder Erhitzen, in das Rechenmodell integriert ist. Hierbei sind gegebenenfalls Unterschiede zwischen dem Rand und dem Mittenbereich des Metallbandes zu beachten.

Eine vorteilhafte Variante des erfindungsgemäßen Verfahrens ist dadurch gekennzeichnet, daß in das Rechenmodell ein Walzprozeßmodell, vorzugsweise ein Warmwalzprozeßmodell, integriert ist, wobei das Walzprozeßmodell zweckmäßig eine Walzkraftberechnung und/oder eine Walzbiegekraftberechnung und/oder für speziell profilierte Walzen eine Walzverschiebungsberechnung und/oder eine Walzendeformationsberechnung und/oder für thermisch verursachte Walzgeometrieänderungen eine Verformungsberechnung integriert hat.

Erfindungsgemäß lassen sich mit dem Rechenmodell mechanische Eigenschaften des Metallbandes, wie Streckgrenze, Zugfestigkeit, Dehnung usw., im Voraus errechnen, sodaß bei Feststellen einer Abweichung dieser vorausberechneten Werte von vorbestimmten Zielwerten rechtzeitig korrigierend eingegriffen werden kann, u.zw. in den jeweils am besten hierfür geeigneten Erzeugungsstufen, d.h. beim Erstarren und nachfolgenden thermischen Beeinflussen bzw. beim anschließenden Walzen, Rekristallisieren etc.

Die Erfindung ist nachfolgend anhand eines in der Zeichnung dargestellten Ausführungsbeispiels näher erläutert, wobei die dargestellte Fig. eine Stranggießanlage der eingangs beschriebenen Art in schematischer Darstellung veranschaulicht.

Zum Gießen eines dünnen Bandes 1, insbesondere eines Stahlbandes mit einer Dicke zwischen 1 und 10 mm, dient eine von zwei parallel zueinander und nebeneinander angeordneten Gießwalzen 2 gebildete Stranggießkokille. Die Gießwalzen 2 bilden einen Gießspalt 3, den sogenannten "Kissing-point", an dem das Band 1 aus der Stranggießkokille austritt. Oberhalb des Gießspaltes 3 ist ein Raum 4, der von einer eine Abdeckung bildenden Abdeckplatte 5 nach oben abgeschirmt ist, gebildet und der zur Aufnahme eines Schmelzbades 6 dient. Die Metallschmelze 7 wird über eine Öffnung 8 der Abdeckung, durch die ein Tauchrohr in das Schmelzbad 6 bis unter den Badspiegel 9 ragt, zugeführt. Die Gießwalzen 2 sind mit einer nicht dargestellten Innenkühlung versehen. Seitlich der Gießwalzen 2 sind Seitenplatten zur Abdichtung des das Schmelzbad 6 aufnehmenden Raumes 4 vorgesehen.

An den Oberflächen 10 der Gießwalzen 2 kommt es jeweils zur Bildung einer Strangschale, wobei diese Strangschalen im Gießspalt 3, d.h. am Kissing-point, zu einem Band 1 vereinigt werden. Zur optimalen Bildung eines Bandes 1 mit in etwa gleichmäßiger Dicke - vorzugsweise mit leichter normgerechter Wölbung - ist es wesentlich, daß im Gießspalt 3 eine spezifische Walzkraftverteilung, z.B. in Rechteckform oder Faßform, vorliegt.

Zur Konstanthaltung der Struktur der Oberflächen der Gießwalzen können Bürstensysteme vorgesehen sein, deren Bürsten an die Oberflächen 10 der Gießwalzen 2 anstellbar sind.

Zur Qualitätssicherung des gegossenen Stahlbandes 1 dient ein Rechner 11, in den Maschinendaten, das gewünschte Format des Metallbandes, Materialdaten, wie die chemische Analyse der Stahlschmelze, der Gießzustand, die Gießgeschwindigkeit, die Flüssigstahltemperatur, mit der die Stahlschmelze zwischen die Gießwalzen eintritt, sowie das gewünschte Gefüge und gegebenenfalls eine Verformung des Stahlbandes, die on-line oder auch außerhalb der Stranggießanlage stattfinden kann, eingegeben werden. Der Rechner errechnet anhand eines metallurgischen Rechenmodells, das die Phasenumwandlungkinetik und Keimbildungkinetik beinhaltet, und anhand eines thermischen Rechenmodells, das die Temperaturanalyse aufgrund der Lösung einer Wärmeleitungsgleichung ermöglicht, verschiedene die Qualität des Warmbandes beeinflussende Parameter, wie eine Temperaturbeeinflussung der Stahlschmelze und/oder des Stahlbandes sowie weiters die Innenkühlung der Gießwalzen, die Gasbeaufschlagung der Gießwalzen, den Verformungsgrad des mittels eines im dargestellten Beispiel on-line angeordneten Walzgerüstes 12, sowie gegebenenfalls Haspelbedingungen für den Haspel 13, etc.

Das erfindungsgemäß eingesetzte Rechenmodell basiert im wesentlichen auf einem Bandgießmodell und einem Walzmodell. Ersteres beinhaltet ein Gießwalzen-, Erstarrungs-, Seigerungs-, Primärgefüge-, Phasenumwandlungs- und Ausscheidungsmodell. Das Walzmodell beinhaltet ein thermophysikalisches Modell, ein Phasenumwandlungs-, Warmwalz-, Ausscheidungs-, Rekristallisations- und Komgrößenmodell sowie ein Modell für eine Vorhersage mechanischer Kenngrößen.

Für die Ersterstarrung an den Gießwalzen 2 ist die Strukturierung der Gießwalzenoberflächen 10 ausschlaggebend. Das Oberflächenprofil der Gießwalzen 2 wird dabei vom Stahl 7 nachgebildet, allerdings nur bis zu einem gewissen Grad. Aufgrund der Oberflächenspannung des Flüssigstahles 7 werden dabei oft "Täler" überspannt, in denen sich Medien (z.B. Gase) einlagern. Da die Gase die Wärmeabfuhr vom Flüssigstahl 7 zu den Gießwalzen 2 hin vermindern, wird die Erstarrung verzögert.

Das Zusammenspiel zwischen speziell geschaffenen Gießwalzenoberflächen 10 und verschiedenen Gasmischungen wird genutzt, um eine für den Gießvorgang geeignete Temperatur einzustellen. Dazu ist es notwendig, die Beschaffenheit der Gießwalzenoberflächen 10 genau zu kennen und zu beschreiben. Dies geschieht durch Vermessen der Gießwalzenoberfläche nach fertiger Oberflächenbearbeitung an mehreren Punkten (idealerweise mehrere Male in axialer Richtung, z.B. mit einem hochsensiblen Meßstift). Die so gewonnenen Oberflächenprofile werden nun gefiltert und in Klassen eingeteilt.

Für jede dieser Klassen werden off-line durch Strömungssimulationen und Versuche Wärmeübergänge ermittelt und somit jeder Oberflächenklasse eine bestimmte Verteilung an Wärmeflüssen zugeordnet. Diese Wärmefluß/Temperaturverteilungen werden an die nachgeschalteten Programmteile übergeben.

Eine Voreinstellung der (integralen) Wärmeflüsse kann durch die Einstellung der Gießwalzentemperatur ermöglicht werden. Diese wiederum ist durch die Gießwalzenwerkstoffe, die Kühlwassertemperatur und die Kühlwassermenge bestimmt.

Der erste Schritt dieses Rechenmodells besteht somit darin, den Zustand der Gießwalzenoberfläche zu beschreiben und die zugehörigen Wärmeübergänge (Oberflächen- "Berge", gasgefüllte "Täler", Übergangsgebiete) zu errechnen und in Klassen einzuteilen (Fuzzyfizierung) sowie die jeweiligen Temperaturen zu übermitteln.

In einem zweiten Schritt wird die Primärerstarrung zu den verschiedenen Klassen errechnet. Hierzu wurde vorher in Versuchen die Primärerstarrung (Dendritenwachstum, -ausrichtungen, -längen, -armabstände) anhand von Erstarrungsversuchen bestimmt und gleichzeitig mit Simulationsrechnungen in Kombination mit (oder durch Verwendung eines statistischen Modells = zellularen Automaten) dem Temperaturmodell nachgerechnet. Ziel dieses Schrittes ist die Errechnung der Größenverteilung und Wachstumsrichtung der Dendriten.

In diesem Schritt werden (nahezu) parallel wachsende Dendriten zu Körnern zusammengefaßt. Das Ergebnis dieses Schrittes ist die Abschätzung der Korngrößenverteilung und ev. eines Formfaktors (Länge/Breite).

Zur Bestimmung von Seigerungen und Ausscheidungen dienen ein Seigerungsmodell und ein Ausscheidungsmodell. Letzteres bestimmt in Kombination mit dem Temperaturmodell für die jeweilige Bandposition den Grad der Ausscheidungsvorgänge, die fuzzyfiziert werden.

Mittels eines mechanischen Modells, welches zusammen mit dem Temperaturmodell die entstehenden Gefügespannungen ermittelt und fuzzyfiziert, ist es möglich, Rißbildungen vorherzusagen.

Alle Parameter werden einem Walzmodell übergeben, dessen Ziel es ist, Vorhersagen über Gefüge, mechanische Parameter sowie Kühlbedingungen im Auslaufteil und geometrische Parameter ,wie z.B. Planheit, vorherzusagen.

Alle fuzzyfizierten Parameter werden einem on-line Berechnungsmodell übergeben, welches anhand des ständig mitlaufenden Temperaturmodells die aktuellen Bedingungen für das Stahlband 1 ermittelt und gegebenenfalls mittels Steuerkreise auf die Steuerparameter Einfluß nimmt.

Aus bereits produzierten Bändern werden Qualitätsmerkmale wieder zurückgeleitet und gespeichert sowie mit den Herstellparametern korreliert. In einer selbstlernenden Schleife werden neue Verfahrensparameter vorgeschlagen.

Beispiele für Rechenmodelle, wie sie für die Erfindung angewendet werden können, finden sich in der österreichischen Patentanmeldung A 972/2000.

## Patentansprüche

1. Verfahren zum Stranggießen eines dünnen Metallbandes (1) im Zweiwalzeaverfahren, insbesondere eines Stahlbandes, vorzugsweise mit einer Dicke geringer als 10 mm, wobei Metallschmelze (7) in einen von zwei Gießwalzen (2) in der Dicke des zu gießenden Metallbandes (1) gebildeten Gießspalt (3) unter Bildung eines Schmelzbades (6) gegossen wird, **dadurch, gekennzeichnet, daß** zur Ausbildung eines bestimmten Gefüges im gegossenen Metallband das Stranggießen unter on-line-Berechnung unter Zugrundelegung eines die Ausbildung des bestimmten Gefüges des Metalles beschreibenden Recherunodells durchgefühn wird, wobei die Gefügeausbildung beinflussende Variablen des Stranggießverfahrens on-line-dynamisch, d.h. während des laufenden Gießens, eingestellt werden.

2. verfahren nach Anspruch 1, **dadurch gekennzeichnet, daß** zur Beeinflussung der Geometrie des Metallbandes das Stranggießen unter on-line-Berechnung unter Zugrundelegung eines die Ausbildung der Geometrie des Metallbandes beschreibenden Rechenmodells durchgeführt wird, wobei die Geometrie beeinflussende Variable des Stranggießverfahrens on-line-dynamisch, d.h. während des laufenden Gießens, eingestellt werden.

3. Verfahren nach Anspruch 1 oder 2, **dadurch gekennzeichnet, daß** die Strukturierung der Oberfläche der Gießwalzen erfaßt, vorzugsweise on-line erfaßt, und in das Rechenmodell unter Berücksichtigung der daraus resultierenden Erstarrungs- und Seigerungsbedingungen, insbesondere bei der Primärerstarrung, integriert wird.

4. Verfahren nach Anspruch 1, 2 oder 3, **dadurch gekennzeichnet, daß** die Oberflächen (11) der Gießwalzen (2) oberhalb des Schmelzbades (6) mit einem Gas oder Gasgemisch bespült werden und die chemische Zusammensetzung des Gases bzw. Gasgemisches sowie die Menge und gegebenenfalls Verteilung über die Länge der Gießwalzen erfaßt, vorzugsweise on-line erfaßt, und in das Rechenmodell unter Berücksichtigung der daraus resultierenden Erstarrungs und Seigerungsbedingungen, insbesondere bei der Primürerstarrung, integriert werden.

5. Verfahren nach einem oder mehreren der Ansprüche 1 bis 4, **dadurch gekennzeichnet, daß** mit dem Rechenmodell thermodynamische Zustandsänderungen des gesamten Metallbandes, wie Änderungen der Temperatur, durch Lösen einer Wärmeleitungsgleichung und Lösen einer die Phasen-Umwandlungskinenk beschreibenden Gleichung bzw. Gleichungssystemen ständig mitgerechnet werden und die Temperatureinstellung des Metallbandes sowie gegebenenfalls der Gießwalzen in Abhängigkeit des errechneten Wertes mindestens einer der thermodynamischen Zustandsgrößen eingestellt wird, wobei für die Simulation die Dicke deg Metallbandes, die chemische Analyse des Metalles sowie die Gießgeschwindigkeit berücksichtigt werden, deren Werte, vorzugsweise während des Gießens wiederholt gemessen werden, insbesondere die Dicke betreffend ständig gemessen werden.

6. Verfahren nach Anspruch 5, **dadurch gekennzeichnet, daß** in das Rechenmodell ein kontinuierliches Phasen-Umwandlungsmodell des Metalles integriert ist, insbesondere nach Avrami.

7. Verfahren nach einem oder mehreren der Ansprüche 1 bis 6, **dadurch gekennzeichnet, daß** mit dem Rechenmodell thermodynamisch Zustandsänderungen des gesamten Metallbandes, wie Änderungen der Temperatur, durch Lösen einer Wärmeleitungsgleichung und Lösen einer die Ausscheidungskinetik während und/oder nach der Erstarrung, insbesondere nichtmetallischer und intermetallischer Ausscheidungen, beschreibenden Gleichung bzw. Gleichungssystemen ständig mitgerechnet werden und die Temperatureinstellung des Metallbandes sowie gegebenenfalls der Gießwalzen in Abhängigkeit des errechneten Wertes mindestens einer der thermodynamischen Zustandsgrößen eingestellt wird, wobei für die Simulation die Dicke des Metallbandes, die chemische Analyse des Metalles sowie die Gießgeschwindigkeit berücksichtigt werden, deren Werte vorzugsweise während des Gießens wiederholt gemessen werden, insbesondere die Dicke betreffend ständig gemessen werden.

8. Verfahren nach einem oder mehreren der Ansprüche 1 bis 7, **dadurch gekennzeichnet, daß** die Ausscheidungskinetik aufgrund freier Phasenenergie und Keimbildung und Verwendung thermodynamischer Grundgrößen, insbesondere der Gibb'schen Energie, und das Keimwachstum nach Zener in das Rechenmodell integriert ist.

9. Verfahren nach einem oder mehreren der Ansprüche 1 bis 8, **dadurch gekennzeichnet, daß** auch Gefügemengenverhälmisse gemäß Mehrstoffsystem-Diagrammen, wie z.B. gemäß Fe-C-Diagramm, in das Rechenmodell integriert sind.

10. Verfahren nach einem oder mehreren der Ansprüche 1 bis 9, **dadurch gekennzeichnet, daß** in das Rechenmodell Komwachsiumseigenschaften und/oder Kombildungseigenschaften, gegebenenfalls unter Berücksichtigung von Rekristallisation des Metalles, integriert sind.

11. Verfahren nach einem oder mehreren der Ansprüche 1 bis 10, **dadurch gekennzeichnet, daß** als Variable des Stranggießens, die eine Gefligeausbildung beeinflußt, eine während des Ausförderns des Metallbandes stanfindende ein- oder mehrstufige Warm- und/oder Kaltwalzung in das Rechenmodell integriert ist.

12. Verfahren nach einem oder mehreren der Ansprüche 1 bis 11, **dadurch gekennzeichnet, daß** mit dem Rechenmodell auch der mechanische Zustand, wie das Verformungsverhalten, durch Lösen weiterer Modellgleichungen, insbesondere durch Lösen der kontinuumsmechanischen Grundgleichungen für das visco-elasto-plastische Werkstoffverhalten, ständig mitgerechnet wird.

13. Verfahren nach einem oder mehreren der Ansprüche 1 bis 12, **dadurch gekennzeichnet, daß** ein mengenmäßig definiertes Gefüge durch Aufbringen einer on-line errechneten Strangverformung, welche eine Rekristallisation des Gefüges bewirkt, eingestellt wird.

14. Verfahren nach einem oder mehreren der Ansprüche 1 bis 13, **dadurch gekennzeichnet, daß** eine thermische Beeinflussung der Metallschmelze und bereits erstarrten Metalles durch die Gießwalzen unter on-line Erfassung der Gießwalzenkühlung in das Rechenmodell integriert ist.

15. Verfahren nach einem oder mehreren der Ansprüche 1 bis 14, **dadurch gekennzeichnet, daß** eine thermische Beeinflussung des Metallbandes, wie Kühlen und/oder Erhirzen, in das Recheninodell integriert ist.

16. Verfahren nach einem oder mehreren der Ansprüche 1 bis 15, **dadurch gekennzeichnet, daß** in das Rechenmodell ein Walzprozeßmodell, vorzugsweise ein Warmwalzprozeßmodell, integriert ist.

17. Verfahren nach Anspruch 16, **dadurch gekennzeichnet, daß** das Walzprozeßmodell eine Walzkraftberechnung integriert hat.

18. Verfahren nach Anspruch 16 oder 17, **dadurch gekennzeichnet, daß** das Walzprozeßmodell eine Walzbiegekraftberechnung integiert hat.

19. Verfahren nach einem oder mehreren der Ansprüche 16 bis 18, **dadurch gekennzeichnet, daß** das Walzprozeßmodell eine Walzverschiebungsberechnung für profilierte Walzen integriert hat.

20. Verfahren nach einem oder mehreren der Ansprüche 16 bis 19, **dadurch gekennzeichnet, daß** das Walzprozeßmodell eine Walzendeformationsberechnung integriert hat.

21. Verfahren nach einem oder mehreren der Ansprüche 16 bis 20, **dadurch gekennzeichnet, daß** das Walzprozeßmodell eine Verformungsberechnung für thermisch verursachte Walzgeometrieänderungen integriert hat.

22. Verfahren nach einem oder mehreren der Ansprüche 1 bis 21, **dadurch gekennzeichnet, daß** mittels des Rechenmodells mechanische Eigenschaften des Metallbandes, wie Streckgrenze, Zugfestigkeit, Dehnung u.s.w. ständig mitgerechnet oder zumindest für das Bandgießprozeßende errechnet werden.

## Claims

1. A method for the continuous casting of a thin metal strip (1) according to the two-roll method, in particular of a steel strip, preferably of a thickness which is less than 10 mm, wherein, under formation of a melting bath (6), metal melt (7) is cast into a casting gap (3) formed by two casting rolls (2) of the thickness of the metal strip (1) to be cast, **characterized in that**, to form a particular texture within the cast metal strip, continuous casting is carried out by an on-line calculation based upon an arithmetic model describing the formation of the particular texture of the metal, wherein variables of the continuous casting method affecting the formation of the texture are adjusted in an on-line dynamic fashion, i.e. while casting takes place.

2. A method according to claim 1, **characterized in that**, to influence the geometry of the metal strip, continuous casting is carried out by an on-line calculation based upon an arithmetic model describing the formation of the geometry of the metal strip, wherein variables of the continuous casting method affecting the geometry are adjusted in an on-line dynamic fashion, i.e. while casting takes place.

3. A method according to claim 1 or 2, **characterized in that** the structuring of the surface of the casting rolls is recorded, preferably is recorded on-line, and is integrated in the arithmetic model, under consideration of the conditions of solidification and segregation resulting therefrom, in particular during primary solidification.

4. A method according to claim 1, 2 or 3, **characterized in that** the surfaces (11) of the casting rolls (2) above the melting bath (6) are flushed with a gas or a gas mixture and the chemical composition of the gas or the gas mixture, respectively, as well as its amount and optionally its distribution throughout the length of the casting rolls are recorded, preferably are recorded on-line, and are integrated in the arithmetic model, under consideration of the conditions of solidification and segregation resulting therefrom, in particular during primary solidification.

5. A method according to one or several of claims 1 to 4, **characterized in that** thermodynamic changes of state of the entire metal strip such as changes in temperature are permanently joined in the calculation of the arithmetic model by solving a heat conduction equation and solving an equation or equation systems, respectively, describing the phase transition kinetics, and **in that** the temperature adjustment of the metal strip as well as optionally of the casting rolls is adjusted in dependence of the calculated value of at least one of the thermodynamic state quantities, wherein, for simulation, the thickness of the metal strip, the chemical analysis of the metal as well as the casting rate are taken into account, the values thereof being measured repeatedly, preferably during casting, and constantly, in particular with regard to the thickness.

6. A method according to claim 5, **characterized in that** a continuous phase transition model of the metal is integrated in the arithmetic model, in particular in accordance with Avrami.

7. A method according to one or several of claims 1 to 6, **characterized in that** thermodynamic changes of state of the entire metal strip such as changes in temperature are permanently joined in the calculation of the arithmetic model by solving a heat conduction equation and solving an equation or equation systems, respectively, describing the precipitation kinetics during and/or after solifidication, in particular, of nonmetallic and intermetallic precipitations and **in that** the temperature adjustment of the metal strip as well as optionally of the casting rolls is adjusted in dependence of the calculated value of at least one of the thermodynamic state quantities, wherein, for simulation, the thickness of the metal strip, the chemical analysis of the metal as well as the casting rate are taken into account, the values thereof being measured repeatedly, preferably during casting, and constantly, in particular with regard to the thickness.

8. A method according to one or several of claims 1 to 7, **characterized in that** the precipitation kinetics due to free phase energy and nucleus formation and the use of thermodynamic primary quantities, in particular Gibbs' energy, and the germ growth according to Zener are integrated in the arithmetic model.

9. A method according to one or several of claims 1 to 8, **characterized in that** quantitative relations of texture according to diagrams of multicomponent systems such as, for example, according to the Fe-C diagram, are also integrated in the arithmetic model.

10. A method according to one or several of claims 1 to 9, **characterized in that** grain growth characteristics and/or grain formation characteristics are integrated in the arithmetic model, optionally under consideration of the recrystallization of the metal.

11. A method according to one or several of claims 1 to 10, **characterized in that** single- or multiple-stage hot- and/or cold-rolling taking place during extraction of the metal strip is integrated in the arithmetic model as a variable of continuous casting affecting a formation of texture.

12. A method according to one or several of claims 1 to 11, **characterized in that** also the mechanical state such as the forming behaviour is permanently joined in the calculation of the arithmetic model by solving further model equations, in particular by solving the continuum-mechanical fundamental equations for the visco-elastoplastic material behaviour.

13. A method according to one or several of claims 1 to 12, **characterized in that** a texture defined quantitatively is adjusted by imposing strand forming which has been computed on-line and leads to recrystallization of the texture.

14. A method according to one or several of claims 1 to 13, **characterized in that** a thermal influence on the metal melt and on the already solidified metal by the casting rolls is integrated in the arithmetic model under on-line acquisition of the cooling of the casting rolls.

15. A method according to one or several of claims 1 to 14, **characterized in that** a thermal influence on the metal strip, such as cooling and/or heating, is integrated in the arithmetic model.

16. A method according to one or several of claims 1 to 15, **characterized in that** a rolling process model, preferably a hot-rolling process model, is integrated in the arithmetic model.

17. A method according to claim 16, **characterized in that** the rolling process model comprises a calculation of rolling force.

18. A method according to claim 16 or 17, **characterized in that** the rolling process model comprises a calculation of lateral rolling power.

19. A method according to one or several of claims 16 to 18, **characterized in that** the rolling process model comprises a calculation of roll shifting for specially shaped rolls.

20. A method according to one or several of claims 16 to 19, **characterized in that** the rolling process model comprises a calculation of roll deformation.

21. A method according to one or several of claims 16 to 20, **characterized in that** the rolling process model comprises a forming calculation for thermally induced changes in rolling geometry.

22. A method according to one or several of claims 1 to 21, **characterized in that** mechanichal characteristics of the metal strip such as apparent yielding point, resistance to extension, stretching etc. are permanently joined in the calculation by means of the arithmetic model or are calculated at least for the end of the strip casting process.

## Revendications

1. Procédé pour la coulée continue d'une bande de métal (1) mince dans le procédé à deux cylindres, en particulier d'une bande d'acier, de préférence avec une épaisseur inférieure à 10 mm, une masse fondue de métal (7) étant coulée dans une fente de coulée (3) formée par deux cylindres de coulée (2) dans l'épaisseur de la bande de métal (1) à couler en formant un bain de fusion (6), **caractérisé en ce que**, pour réaliser une structure définie dans la bande de métal fondue, la coulée continue est effectuée par un calcul en ligne en se basant sur un modèle de calcul décrivant la conception de la structure définie du métal, des variables, influençant la formation de structure, du procédé de coulée continue étant réglées de façon dynamique en ligne, c'est-à-dire pendant la coulée en cours.

2. Procédé selon la revendication 1, **caractérisé en ce que**, pour influencer la géométrie de la bande de métal, la coulée continue est effectuée avec un calcul en ligne en se basant sur un modèle de calcul décrivant la réalisation de la géométrie de la bande de métal, des variables, influençant la géométrie, du procédé de coulée continue étant réglées de façon dynamique en ligne, c'est-à-dire pendant la coulée en cours.

3. Procédé selon la revendication 1 ou 2, **caractérisé en ce que** la structuration de la surface des cylindres de coulée est enregistrée, de préférence enregistrée en ligne, et est intégrée dans le modèle de calcul compte tenu des conditions de solidification et de ségrégation qui en résultent, en particulier lors de la solidification primaire.

4. Procédé selon la revendication 1, 2 ou 3, **caractérisé en ce que** les surfaces de (11) des cylindres de coulée (2) sont arrosées au-dessus du bain de fusion (6) avec un gaz ou un mélange de gaz et la composition chimique du gaz ou du mélange de gaz ainsi que la quantité et éventuellement la répartition sur la longueur des cylindres de coulée sont enregistrées, de préférence en ligne, et sont intégrées, en particulier lors de la solidification primaire, dans le modèle de calcul en tenant compte des conditions de solidification et ségrégation qui en résultent.

5. Procédé selon l'une quelconque ou plusieurs des revendications 1 à 4, **caractérisé en ce que** des changements d'état thermodynamiques de l'ensemble de la bande de métal, comme des variations de la température, sont également pris en compte constamment avec le modèle de calcul par la résolution d'une équation de conduction de chaleur et la résolution d'une équation ou de systèmes d'équation décrivant la cinétique de transformation de phase et le réglage de température de la bande métallique et éventuellement des cylindres de coulée est ajusté en fonction de la valeur calculée d'au moins l'une des grandeurs d'état thermodynamiques, l'épaisseur de la bande de métal, l'analyse chimique du métal ainsi que la vitesse de coulée étant prises en compte pour la simulation, vitesse d'écoulement dont les valeurs sont mesurées de façon répétée de préférence pendant la coulée, en particulier en ce qui concerne l'épaisseur.

6. Procédé selon la revendication 5, **caractérisé en ce qu'**un modèle continu de transformation de phase du métal est intégré dans le modèle de calcul, en particulier selon Avrami.

7. Procédé selon l'une quelconque ou plusieurs des revendications 1 à 6, **caractérisé en ce que** des changements d'état thermodynamiques de l'ensemble de la bande de métal, comme les variations de la température, sont prises en compte constamment avec le modèle de calcul par la résolution d'une équation de conduction thermique et la résolution d'une équation ou de systèmes d'équation décrivant la cinétique de précipitation pendant et/ou après la solidification, en particulier de précipitations non métalliques et intermétalliques et le réglage de la température de la bande de métal éventuellement des cylindres de coulée est ajusté en fonction de la valeur calculée d'au moins l'une des grandeurs d'état thermodynamiques, l'épaisseur de la bande métallique, l'analyse chimique du métal ainsi que la vitesse de coulée étant prises en compte pour la simulation, vitesse dont les valeurs sont mesurées de préférence de façon répétée pendant la coulée, en particulier sont mesurées constamment en ce qui concerne l'épaisseur.

8. Procédé selon l'une quelconque ou plusieurs revendications 1 à 7, **caractérisé en ce que** la cinétique de précipitation due à une énergie de phase libre et à la formation de germes et à l'utilisation de grandeurs de base thermodynamiques, en particulier de l'énergie de Gibb, et la croissance des germes selon Zener sont intégrées dans le modèle de calcul.

9. Procédé selon l'une quelconque ou plusieurs des revendications 1 à 8, **caractérisé en ce qu'**également des conditions de quantité de structure sont intégrées dans le modèle de calcul selon des diagrammes de système à plusieurs composants, comme par exemple selon le diagramme Fe-C.

10. Procédé selon l'une quelconque ou plusieurs revendications 1 à 9, **caractérisé en ce que** les propriétés de croissance de grains et/ou les propriétés de formation de grains sont intégrées dans le modèle de calcul, éventuellement en tenant compte de la recristallisation du métal.

11. Procédé selon l'une quelconque ou plusieurs revendications 1 à 10, **caractérisé en ce que**, comme variable de la coulée continue qui influence une formation de structure, un laminage à chaud et/ou un laminage à froid en une ou plusieurs étapes, qui ont lieu pendant l'extraction de la bande de métal, est intégré dans le modèle de calcul.

12. Procédé selon l'une quelconque ou plusieurs des revendications 1 à 11, **caractérisé en ce que**, avec le modèle de calcul, également l'état mécanique, comme le comportement à la déformation, est constamment pris en compte, par la résolution d'autres équations de modèle, en particulier par la résolution des équations de base de la mécanique du continuum pour le comportement du matériau visco-élasto-plastique.

13. Procédé selon l'une quelconque ou plusieurs des revendications 1 à 12, **caractérisé en ce qu'**une structure définie au niveau de la quantité est ajustée par l'application d'une déformation de la coulée continue calculée en ligne, qui entraîne une recristallisation de la structure.

14. Procédé selon l'une quelconque ou plusieurs des revendications 1 à 13, **caractérisé en ce qu'**une influence thermique du bain de métal et du métal déjà solidifié par les cylindres de coulée est intégrée dans le modèle de calcul par un enregistrement en ligne du refroidissement des cylindres de coulée.

15. Procédé selon l'une quelconque ou plusieurs des revendications 1 à 14, **caractérisé en ce qu'**une influence thermique de la bande de métal, comme le refroidissement et/ou le réchauffement, est intégrée dans le modèle de calcul.

16. Procédé selon l'une quelconque ou plusieurs des revendications 1 à 15, **caractérisé en ce qu'**un modèle de procédé de laminage, de préférence un modèle de procédé de laminage à chaud, est intégré dans le modèle de calcul.

17. Procédé selon la revendication 16, **caractérisé en ce que** le modèle de procédé de laminage a intégré un calcul de force de laminage.

18. Procédé selon la revendication 16 ou 17, **caractérisé en ce que** le modèle de procédé de laminage a intégré à un calcul de force de pliage de laminage.

19. Procédé selon l'une quelconque ou plusieurs des revendications 16 à 18, **caractérisé en ce que** le modèle de procédé de laminage a intégré un calcul de déplacement de laminage pour des cylindres profilés.

20. Procédé selon l'une quelconque ou plusieurs des revendications 16 à 19, **caractérisé en ce que** le modèle de procédé de laminage a intégré un calcul de déformation de cylindre.

21. Procédé selon l'une quelconque ou plusieurs des revendications 16 à 20, **caractérisé en ce que** le modèle de procédé de laminage a intégré un calcul de déformation pour des variations de la géométrie de laminage qui sont provoquées thermiquement.

22. Procédé selon l'une quelconque ou plusieurs des revendications 1 à 21, **caractérisé en ce qu'**au moyen du modèle de calcul, des propriétés de la bande de métal, comme la limite d'élasticité, la résistance à la traction, la dilatation, etc., sont calculées en même temps constamment ou sont calculées au moins pour la fin du procédé de coulée en bande.
